# EUROPÄISCHE PATENTSCHRIFT

(11) **EP 4 275 856 B1**
(45) Veröffentlichungstag und Bekanntmachung des Hinweises auf die Patenterteilung: **07.01.2026**
(21) Anmeldenummer: 22172528.6
(22) Anmeldetag: 10.05.2022
(51) Int. Cl.: B28D 1/26, E21B 10/36, B25D 17/02

(54) **MEISSEL MIT LANGER STANDZEIT**
DURABLE CHISEL
BURIN À LONGUE DURÉE DE VIE

(43) Veröffentlichungstag der Anmeldung: 15.11.2023
(73) Patentinhaber: Hilti Aktiengesellschaft, 9494 Schaan (LI)
(72) Erfinder: Horváth, Árpád, 6000 Kecskemét (HU); Kecskés, Bertalan, 6034 Helvécia (HU); Rakonczai, Gabor, 6042 Fülöpháza (HU); Tajthi, Norbert, 2740 Abony (HU)
(74) Vertreter: Hilti Aktiengesellschaft Corporate Intellectual Property

(56) Entgegenhaltungen:
- EP-A1- 0 925 881
- US-A1- 2004 047 757
- US-A1- 2011 174 550
- US-A1- 2018 087 137
- US-A1- 2019 111 488
- US-A1- 2021 252 686

## Beschreibung

Die Erfindung geht aus von einem Meißel, der einen Arbeitsabschnitt, einen Schaftabschnitt und eine Schlagfläche und eine durch den Arbeitsabschnitt, den Schaftabschnitt und die Schlagfläche verlaufende Längsachse aufweist.

Solche Meißel werden auf Baustellen zur meißelnden Bearbeitung von mineralischem Gestein, beispielsweise Beton, eingesetzt. Während des Einsatzes nutzt sich der Arbeitsabschnitt ab, sodass sich aus der kumulierten Nutzung von einem ersten Einsatz bis zu einem letzten möglichen Einsatz, nachdem der Arbeitsabschnitt maximal abgenutzt ist, eine theoretisch maximal mögliche Nutzungsdauer, also die maximale, theoretische Standzeit, ergibt. Insbesondere bei intensivem Einsatz solcher Meißel in stark armierten Stahlbeton können die Meißel brechen, sodass sich ihre maximale, tatsächliche Standzeit in diesen Fällen erheblich verkürzt.

Beispielsweise US20190111488A1 offenbart einen Meißel mit unterschiedlichen Härten gemäß dem Oberbegriff von Anspruch 1.

Aufgabe der vorliegenden Erfindung ist es daher, gattungsgemäße Meißel mit einem geringen Bruchrisiko anzubieten. Weiter ist ein Verfahren zur Herstellung solcher Meißel wünschenswert.

Gelöst wird die Aufgabe durch einen Meißel nach Anspruch 1, der einen Arbeitsabschnitt, einen Schaftabschnitt, eine Schlagfläche und eine durch den Arbeitsabschnitt, den Schaftabschnitt und die Schlagfläche verlaufende Längsachse aufweist. In einem quer zur Längsachse verlaufenden Querschnitt des Arbeitsabschnitts weist ein erster struktureller Kernbereich eine erste Kern-Härte auf, die wesentlich geringer ist als eine erste Außen-Härte in einem ersten Außenbereich außerhalb des ersten strukturellen Kernbereichs des selben Querschnitts.

Somit kann der Meißel im Bereich des Arbeitsabschnitts Material unterschiedlicher Härten aufweisen. Insbesondere kann der Meißel im Bereich des Arbeitsabschnitts im Inneren weicher als an seiner Oberfläche sein.

Im Gegenzug kann im Inneren, insbesondere im ersten strukturellen Kernbereich, eine höhere Zähigkeit vorliegen als an der Oberfläche und / oder im ersten Außenbereich.

In Untersuchungen der Anmelderin hat sich gezeigt, dass bei solchen Meißeln das Risiko von Brüchen äußerst gering ist.

Unter einem "wesentlichen" Unterschied zweier Werte einer Messgröße kann dabei ein Unterschied von wenigstens 10%, insbesondere von wenigstens 20%, verstanden werden.

Dementsprechend kann unter einem unwesentlichen Unterschied der zwei Werte eine Abweichung von beispielsweise weniger als 10 Prozent, insbesondere von weniger als 5%, verstanden werden.

Als Längsachse kann auch, beispielsweise bei einem nicht rotationssymmetrischen Meißel wie beispielsweise einem Kanalmeißel, eine Längsebene des Meißels angesehen werden.

Der Arbeitsabschnitt kann Stege, Vorsprünge und / oder dergleichen aufweisen. Diese können eingerichtet sein, das Risiko eines Festsetzens in einem zu bearbeiteten Untergrund zu verringern.

Härteangaben können insbesondere im Verfahren gemäß Vickers bestimmt sein. Alternativ oder ergänzend können Härteangaben auch nach Rockwell, beispielsweise gemäß Skala C, bestimmt sein.

In einem Querschnitt des Schaftabschnitts kann ein zweiter struktureller Kernbereich eine zweite Kern-Härte aufweisen.

Die zweite Kern-Härte ist wesentlich geringer als eine zweite Außen-Härte in einem zweiten Außenbereich außerhalb des zweiten Kernbereichs des selben Querschnitts.

Insbesondere kann somit der Schaftabschnitt einen im Verhältnis zu seiner Oberfläche weichen Kern aufweisen.

Die erste Kern-Härte ist wesentlich größer als die zweite Kern-Härte, sodass der Arbeitsabschnitt insgesamt härter ist als der Schaftabschnitt. Der Arbeitsabschnitt und damit der Meißel kann somit weiterhin eine hohe theoretisch maximal mögliche Standzeit aufweisen.

Die erste Kern-Härte kann wesentlich geringer sein als die zweite Außen-Härte.

Der erste strukturelle Kernbereich kann Anlassmartensit aufweisen, insbesondere aus Anlassmartensit bestehen. Die Anlassmartensit-enthaltende Mikrostruktur kann durch wenigstens zweifache Wärmebehandlung, insbesondere unter anderem unter Verwendung von wenigstens einer Schock-Induktionswärmebehandlung, erzeugt sein.

Der erste Außenbereich kann Martensit aufweisen, insbesondere aus Martensit bestehen. Die Mikrostruktur kann durch wenigstens eine Induktionswärmebehandlung erzeugt sein.

Der den ersten Außenbereich und den ersten strukturellen Kernbereich umfassende Querschnitt des Meißels kann einen geometrischen Kernbereich aufweisen, der durch die flächengrößte, in den Querschnitt einbeschriebene Ellipse definiert ist.

Besonders bruchfeste Meißel können dann ein Flächenverhältnis des ersten strukturellen Kernbereichs zum geometrischen Kernbereich im Bereich von 40 bis 80 % aufweisen.

Bei einem **Verfahren** zur Herstellung eines Meißels mit dem vorangehend und / oder nachfolgend beschriebenen Merkmalen, kann ein Meißelrohling, der einen Arbeitsabschnitt, einen Schaftabschnitt und eine Schlagfläche und eine durch den Arbeitsabschnitt, den Schaftabschnitt und die Schlagfläche verlaufende Längsachse aufweist, bearbeitet werden.

Der Meißelrohling kann noch nicht wärmebehandelt sein.

Das Verfahren umfasst vorzugsweise eine Induktionswärme-Behandlung des Arbeitsabschnitts, wobei sowohl der erste Außenbereich als auch der erste Kernbereich gehärtet werden, und eine Induktionswärme-Schockbehandlung des Arbeitsabschnitts, sodass der erste Außenbereich eine wesentlich größere Härte aufweist als der erste Kernbereich.

Vorzugsweise wird dabei zunächst die Induktionswärme-Behandlung und anschließend die Induktionswärme-Schockbehandlung durchgeführt.

Die Induktionswärme-Schockbehandlung kann sich über den gesamten Meißel, insbesondere über den Arbeitsabschnitt und den Schaftabschnitt, erstrecken.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können.

In der schematischen Zeichnung sind Ausführungsbeispiele der Erfindung dargestellt und in der nachfolgenden Beschreibung näher erläutert.

### Es zeigen:

- Fig. 1: einen Meißel,
- Fig. 2: ein Härtediagramm eines Meißels,
- Fig. 3: einen schematischen Längsschnitt durch einen Meißel,
- Fig. 4a und 4b: schematische Querschnitte verschiedener Meißel mit Markierungen von geometrischen und strukturellen Kernbereichen,
- Fig. 5: ein Flussdiagramm eines Verfahrens, und
- Fig. 6a und 6b: Diagramme experimentell ermittelter Standzeiten von Meißeln.

In der nachfolgenden Beschreibung der Figuren werden zur Erleichterung des Verständnisses der Erfindung für gleiche oder sich funktional entsprechende Elemente jeweils die gleichen Bezugszeichen verwendet.

**Fig. 1** zeigt einen Meißel **10.** Der Meißel 10 ist als Spitzmeißel ausgebildet. Er weist einen Arbeitsabschnitt **12,** einen Schaftabschnitt **14** und eine Schlagfläche **16** auf. An dem freien Ende seines Arbeitsabschnitts 12 weist der Meißel 10 eine Spitze **18** auf.

Durch den Arbeitsabschnitt 12, den Schaftabschnitt 14 und die Schlagfläche 16 verläuft eine Längsachse **L.**

Der Meißel 10 kann durch Schläge auf seine Schlagfläche 16, beispielsweise mithilfe einer im Bereich der Schlagfläche 16 montierten Werkzeugmaschine (in Fig. 1 nicht dargestellt), in einen Untergrund **20** getrieben werden. Der Untergrund 20 ist im Beispiel gemäß Fig. 1 ein mineralischer Untergrund, beispielsweise Stahlbeton.

Im in Fig. 1 dargestellten Ausführungsbeispiel des Meißels 10 weist der Arbeitsabschnitt 12 mehrere Rippen **22** auf. Zur Vereinfachung der Darstellung ist in Fig. 1 lediglich eine der Rippen 22 mit einem Bezugszeichen versehen. Die Rippen 22 können eingerichtet sein, ein Festsetzen des Meißels im Untergrund 20 zu verhindern oder zumindest das Risiko eines solchen Festsetzens zu reduzieren.

Über die Lebensdauer des Meißels 10 hinweg nutzt sich üblicherweise der Arbeitsabschnitt 12, aber nicht oder allenfalls in unwesentlichem Maße der Schaftabschnitt 14 ab. Der Meißel 10 erreicht sein maximales Nutzungsende, wenn der Arbeitsabschnitt 12 vollständig oder zumindest bis zu einem bestimmten Minimum verkürzt, ist, sofern es nicht zuvor zu einem Bruch oder einer ähnlich schweren Beschädigung des Meißels 10 kommt.

Am Schaftabschnitt 14 ist ein Einsteckende **24** ausgebildet. Bei dem in Fig. 1 gezeigten Ausführungsbeispiel kann das Einsteckende 24 als Sechskant ausgebildet sein und / oder einen solchen umfasst. Denkbar ist alternativ auch, dass das Einsteckende 24 einem anderen Standard, beispielsweise einem gewöhnlich als "SDS-Plus" oder "SDS-Max" bezeichneten Standard, entspricht.

**Fig. 2** zeigt ein Härtediagramm zu lokalen Härten des Meißels 10 entlang seiner Längsachse L. Im Diagramm entspricht die Abszisse der jeweiligen Position entlang der Längsachse L.

In Fig. 2 ist dabei jeweils ein Verlauf von Härten in Außenbereichen so wie in Kernbereichen entsprechend der jeweiligen Position x bzw. dem jeweiligen Querschnitt an der Position x entlang der Längsachse L abgebildet.

**Fig. 3** zeigt eine schematische Längsschnittansicht des Meißels 10 entlang der Längsachse L, sodass zu erkennen ist, auf welche Abschnitte sich die Härten gemäß Fig. 2 jeweils beziehen.

In Fig. 3 sind ein erster struktureller Kernbereich **KB1,** ein erster, radial um den ersten strukturellen Kernbereich KB1 umlaufender, erster Außenbereich **AB1** sowie ein zweiter struktureller Kernbereich **KB2** mit einem um diesen radial umlaufenden zweiten Außenbereich **AB2** abgebildet.

Der Meißel 10 weist im Bereich seines Arbeitsabschnitts 12 in dem ersten strukturellen Kernbereich KB1 als Härte eine erste Kernhärte **HK1** auf. Die erste Kernhärte HK1 ist wesentlich geringer als eine Härte in dem ersten Außenbereich AB1, im Folgenden als erste Außenhärte **HA1** bezeichnet, außerhalb des ersten strukturellen Kernbereichs KB1 innerhalb des selben Querschnitts des Arbeitsabschnitts 12. Die erste Kernhärte HK1 beträgt zwischen 50 und 80 Prozent, beispielsweise zwischen 60 und 70 Prozent, der ersten Außenhärte HA1. Beispielsweise kann die erste Kernhärte HK1 im Bereich von 400 und 450 HV sein. Die erste Außenhärte HA1 kann im Bereich von 600 bis 650 HV sein.

Ein zweiter struktureller Kernbereich **KB2,** der entlang des Schaftabschnitts 14 ausgebildet ist, weist zumindest in einem Querschnitt eine Härte, im Folgenden als zweite Kernhärte **HK2** bezeichnet, auf. Diese ist wesentlich geringer als eine zweite Außenhärte **HA2** in einem zweiten Außenbereich AB2 außerhalb des zweiten strukturellen Kernbereichs KB2 des selben Querschnitts des Schaftabschnitts 14.

Wie in Fig. 2 zu erkennen, ist die Kernhärte HK1 ist wesentlich grösser als die zweite Kernhärte HK2.

In den Außenbereichen AB1 und AB2 können die Härten entlang der Längsachse L konstant oder zumindest im Wesentlichen konstant sein. Insbesondere können die erste Außenhärte HA1 und die zweite Außenhärte HA2 gleich oder zumindest im Wesentlichen gleich sein.

Fig. 2 zeigt ferner, dass die erste Kernhärte HK1 wesentlich geringer ist als die erste Außenhärte HA1. Sie ist zudem, insbesondere dann, wenn die erste und die zweite Außenhärte HA1 und HA2 gleich oder zumindest im Wesentlichen gleich sind, wesentlich geringer als die zweite Außenhärte HA2.

Aus Fig. 3 ist ferner entnehmbar, dass sich die Mikrostruktur des ersten Außenbereichs AB1 von der des ersten strukturellen Kernbereichs KB1 unterscheidet.

Der erste Außenbereich AB1 ist aus Martensit ausgebildet. Er kann vollständig gehärtet sein. Dagegen ist der erste strukturelle Kernbereich KB1 aus Anlassmartensit ausgebildet.

Die Spitze 18 kann ebenfalls aus Martensit ausgebildet sein. Denkbar ist jedoch auch, insbesondere nach einer gewissen Abnutzung des Meißels 10 und insbesondere der Spitze 18, wenn der erste strukturelle Kernbereich KB1 bis in die Spitze 18 reicht, dass die Spitze 18 alternativ oder ergänzend Anlassmartensit aufweist.

Im Inneren des Schaftabschnitts 14, insbesondere im zweiten strukturellen Kernbereich KB2, können andere Mikrostrukturen, insbesondere Perlit und / oder Ferrit, vorliegen.

**Fig. 4a** und **Fig. 4b** zeigen beispielhaft Querschnitte verschiedener Meißel 10. Die Querschnitte stammen jeweils aus jeweiligen Arbeitsabschnitten 12 (siehe Fig. 1). Fig. 4a zeigt Querschnitte von Spitzmeißeln, wohingegen Fig. 4b Querschnitte von Flachmeißeln zeigt.

In den einzelnen Beispielquerschnitten sind jeweils die jeweiligen ersten Kernbereiche KB1 markiert sowie zugehörige geometrische Kernbereiche **KG.** Die geometrischen Kernbereiche KG sind dabei definiert als flächengrößte, in den jeweiligen Querschnitt des Arbeitsabschnitts 12 eingeschriebene Ellipsen.

Die Flächenverhältnisse der jeweils ersten strukturellen Kernbereiche KB1 zu den jeweils zu diesen zugehörigen geometrischen Kernbereichen KG liegt im Bereich von 30 bis 90 Prozent, insbesondere im Bereich 40 bis 80 Prozent. Beispielsweise ist das Verhältnis des Durchmessers **dKB1** des im Querschnitt kreisförmigen ersten strukturellen Kernbereichs KB1 zum Durchmesser **dAB1** des zugehörigen Außenbereichs AB1 bei dem ersten Spitzmeißel von links in Fig. 4a ca. 63%, sodass sich ein Flächenverhältnis von 0,4, entsprechend also 4 * 10¹ Prozent, ergibt.

**Fig. 5** zeigt ein Flussdiagramm eines Verfahrens **1000** zur Herstellung eines Meißels 10.

In einer Vorbereitungsphase **1010** wird zunächst ein Meißelrohling hergestellt, der einen Arbeitsabschnitt 12, einen Schaftabschnitt 14 und eine Schlagfläche 16 aufweist.

Der herzustellende Meißelrohling weist eine längliche Form auf, so dass durch dessen Arbeitsabschnitt 12, den Schaftabschnitt 14 und die Schlagfläche 16 eine Längsachse L verläuft.

In einer Wärmephase **1020** wird der Arbeitsabschnitt 12 wärmebehandelt mittels Induktionswärme. Bei diesem ersten Aufheizen erreichen sowohl der erste Außenbereich AB1 als auch der erste strukturelle Kernbereich KB1 eine homogene Austenitisationstemperatur. Infolge hinreichend schneller Abkühlung wird der volle Querschnitt des Arbeitsabschnitts 12 gehärtet. Dabei wird somit sowohl der erste Außenbereich AB1 als auch der erste strukturelle Kernbereich KB1 zu Martensit umgewandelt und entsprechend gehärtet.

In einer nachfolgenden Schockwärmephase **1030** wird nun der Arbeitsabschnitt 12 Schock-wärmebehandelt mit Hilfe einer Induktionswärme-Schockbehandlung. Dadurch wird der erste Außenbereich AB1 weiter gehärtet. Dadurch erhält der erste Außenbereich AB1 eine wesentlich größere Härte als der ersten strukturellen Kernbereich KB1. Im ersten strukturellen Kernbereich KB1 hingegen kommt es durch die Schock-Wärmebehandlung allenfalls zu einem geringeren Temperaturanstieg als im ersten Außenbereich AB1. Insbesondere kann ein Erreichen einer Austenitisierungstemperatur vermieden werden, sodass zumindest im Wesentlichen keine weitere allotrope Umwandlung mehr stattfindet. Im ersten strukturellen Kernbereich KB1 kann sich eine Phase umfassend α + Fe₃C ausbilden.

Der Schaftabschnitt 14 kann vor der Schock-Wärmebehandlung wärmebehandelt werden.

Die Anmelderin hat Vergleichsuntersuchungen zur Lebensdauer von Meißeln 10, insbesondere hergestellt gemäß dem Verfahren 1000, im Vergleich zu bereits bekannten Vergleichsmeißeln angestellt.

Dazu sind in einer ersten Versuchsreihe mit einem handelsüblichen Meißelhammer mit einer Schlagenergie im Bereich von 25 bis 30 J pro Schlag zu prüfende Meißel über bis zu sechs Stunden in stark armiertem, Stahlbeton, insbesondere mit dreilagigen Stahlarmierungen mit Durchmesser 16 mm und Teilungen von 150 x 150 mm, und Beton der Klasse C25/30 GK32, getestet worden.

Bei insgesamt 10 Vergleichsmeißeln ergab sich eine Ausfallrate von ca. 50 % innerhalb der Testdauer von höchstens sechs Stunden. Dagegen ergab sich unter 40 Meißeln 10 kein einziger Ausfall über die jeweilige Höchstdauer der Testungen von sechs Stunden.

Im Rahmen einer zweiten Versuchsreihe wurden Rotationsbiegetests durchgeführt und die Anzahlen der Zyklen erfasst, die der jeweils getestete Meißel Stand hält. Ein Zyklus entspricht dabei einer vollständigen Umdrehung.

Wie dem Diagramm gemäß **Fig. 6a** zu entnehmen ist, erreichten von den Vergleichsmeißeln **BM1, BM2, BM3, BM4** und **BM5** lediglich zwei Meißel eine Lebensdauer von wenigstens 100.000 Zyklen. Keiner der Vergleichsmeißel überstand mehr als 150.000 Zyklen. Zwei der fünf Vergleichsmeißel erreichten nicht einmal 100.000 Zyklen.

Hingegen überstanden alle getesteten Meißel 10 wie im Diagramm gemäß **Fig. 6b** dargestellt, 150.000 Zyklen. Einzelne der Meißel 10 erreichten sogar Lebensdauern bis knapp unter 500.000 Zyklen.

Somit ist das Bruchrisiko der getesteten Meißel 10 gegenüber den getesteten Vergleichsmeißeln erheblich gesenkt.

### Bezugszeichenliste

- 10: Meißel
- 12: Arbeitsabschnitt
- 14: Schaftabschnitt
- 16: Schlagfläche
- 18: Spitze
- 20: Untergrund
- 22: Rippe
- 24: Einsteckende
- 1000: Verfahren
- 1010: Vorbereitungsphase
- 1020: Wärmephase
- 1030: Schockwärmephase
- AB1: Außenbereich
- AB2: Außenbereich
- HA1: Außenhärte
- HA2: Außenhärte
- HK1: Kernhärte
- HK2: Kernhärte
- KB1: struktureller Kernbereich
- KB2: struktureller Kernbereich
- KB2: struktureller Kernbereich
- KG: geometrischer Kernbereich
- L: Längsachse
- dAB1: Durchmesser
- dKB1: Durchmesser
- x: Position

## Patentansprüche

1. **Meißel** (10), der einen Arbeitsabschnitt (12), einen Schaftabschnitt (14), eine Schlagfläche (16) und eine durch den Arbeitsabschnitt (12), den Schaftabschnitt (14) und die Schlagfläche (16) verlaufende Längsachse (L) aufweist, wobei in einem quer zur Längsachse (L) verlaufenden Querschnitt des Arbeitsabschnitts (12) ein erster struktureller Kernbereich (KB1) eine erste Kern-Härte (HK1) aufweist, die wesentlich geringer ist als eine erste Außen-Härte (HA1) in einem ersten Außenbereich (AB1) außerhalb des ersten strukturellen Kernbereichs (KB1) des selben Querschnitts, wobei in einem Querschnitt des Schaftabschnitts (14) ein zweiter struktureller Kernbereich (KB2) eine zweite Kern-Härte (HK2) aufweist, die wesentlich geringer ist als eine zweite Außen-Härte (HA2) in einem zweiten Außenbereich (AB2) außerhalb des zweiten strukturellen Kernbereichs (KB2) des selben Querschnitts, **dadurch gekennzeichnet, dass** die erste Kern-Härte (HK1) wesentlich größer ist als die zweite Kern-Härte (HK2).

2. Meißel nach dem vorhergehenden Anspruch, **dadurch gekennzeichnet, dass** der erste strukturelle Kernbereich (KB1) Anlassmartensit aufweist, insbesondere aus Anlassmartensit besteht.

3. Meißel nach einem der vorhergehenden Ansprüche, **dadurch gekennzeichnet, dass** der erste Außenbereich (AB1) Martensit aufweist, insbesondere aus Martensit besteht.

4. Meißel nach einem der vorhergehenden Ansprüche, wobei der den ersten Außenbereich (AB1) und den ersten strukturellen Kernbereich (KB1) umfassende Querschnitt des Meißels (10) einen geometrischen Kernbereich (KG) aufweist, der durch die flächengrößte, in den Querschnitt einbeschriebene Ellipse definiert ist, wobei das Flächenverhältnis des ersten strukturellen Kernbereichs (KB1) zum geometrischen Kernbereich (KG) im Bereich von 40 bis 80 % beträgt.

## Claims

1. Chisel (10) which has a working section (12), a shaft section (14), a striking surface (16) and a longitudinal axis (L) running through the working section (12), the shaft section (14) and the striking surface (16), wherein, in a cross section of the working section (12) running transversely to the longitudinal axis (L), a first structural core region (KB1) has a first core hardness (HK1), which is substantially less than a first external hardness (HA1) in a first external region (AB1) outside the first structural core region (KB1) of the same cross section, wherein, in a cross section of the shaft section (14), a second structural core region (KB2) has a second core hardness (HK2), which is substantially less than a second external hardness (HA2) in a second external region (AB2) outside the second structural core region (KB2) of the same cross section, **characterized in that** the first core hardness (HK1) is substantially greater than the second core hardness (HK2).

2. Chisel according to the preceding claim, **characterized in that** the first structural core region (KB1) comprises tempered martensite, in particular consists of tempered martensite.

3. Chisel according to one of the preceding claims, **characterized in that** the first external region (AB1) comprises martensite, in particular consists of martensite.

4. Chisel according to one of the preceding claims, wherein the cross section of the chisel (10) comprising the first external region (AB1) and the first structural core region (KB1) has a geometric core region (KG) which is defined by the largest-area ellipse inscribed in the cross section, wherein the area ratio of the first structural core region (KB1) to the geometric core region (KG) is in the range from 40 to 80%.

## Revendications

1. Burin (10) comprenant une section de travail (12), une section de manche (14), une surface de frappe (16) et un axe longitudinal (L) s'étendant à travers la section de travail (12), la section de manche (14) et la surface de frappe (16), dans lequel, dans une section transversale de la section de travail (12) s'étendant transversalement à l'axe longitudinal (L), une première zone de noyau structural (KB1) présente une première dureté de noyau (HK1) qui est sensiblement inférieure à une première dureté extérieure (HA1) dans une première zone extérieure (AB1) à l'extérieur de la première zone de noyau structural (KB1) de la même section transversale, dans lequel, dans une section transversale de la section de manche (14), une seconde zone de noyau structural (KB2) présente une seconde dureté de noyau (HK2) qui est sensiblement inférieure à une seconde dureté extérieure (HA2) dans une seconde zone extérieure (AB2) à l'extérieur de la seconde zone de noyau structural (KB2) de même section transversale, **caractérisé en ce que** la première dureté de noyau (HK1) est sensiblement plus élevée que la seconde dureté de noyau (HK2).

2. Burin selon la revendication précédente, **caractérisé en ce que** la première zone de noyau structural (KB1) présente de la martensite de revenu et est en particulier en martensite de revenu.

3. Burin selon l'une des revendications précédentes, **caractérisé en ce que** la première zone extérieure (AB1) présente de la martensite et est en particulier en martensite.

4. Burin selon l'une quelconque des revendications précédentes, dans lequel la section transversale du burin (10) comprenant la première zone extérieure (AB1) et la première zone de noyau structural (KB1) présente une zone de noyau géométrique (KG), qui est définie par l'ellipse de plus grande surface, inscrite dans la section transversale, le rapport de surface de la première zone de noyau structural (KB1) à la zone de noyau géométrique (KG) étant situé dans la plage de 40 à 80%.
